# EUROPÄISCHE PATENTSCHRIFT

(11) **EP 0 694 637 B1**
(45) Veröffentlichungstag und Bekanntmachung des Hinweises auf die Patenterteilung: **25.11.1998**
(21) Anmeldenummer: 95890119.1
(22) Anmeldetag: 27.06.1995
(51) Int. Cl.: D03D 11/00, D21F 1/00

(54) **Gewebe zum Einsatz als Papiermaschinenbespannung od.dgl.**
Fabric for use as paper machine clothing
Tissu d'habillage pour machines à papier ou similaires

(30) Priorität: 01.07.1994 AT 1303/94
(43) Veröffentlichungstag der Anmeldung: 31.01.1996
(73) Patentinhaber: HUTTER & SCHRANTZ Papiermaschinensiebe Ges.m.b.H., 1230 Wien (AT)
(72) Erfinder: Gampe, Harald, Ing., A-1120 Wien (AT)
(74) Vertreter: Rippel, Andreas, Dipl.-Ing.

(56) Entgegenhaltungen:
- EP-A- 0 079 431
- EP-A- 0 186 406
- EP-A- 0 590 288
- AT-A- 393 521
- AT-A- 394 869
- US-A- 5 324 392

## Beschreibung

Die Erfindung bezieht sich auf ein Gewebe zum Einsatz als Papiermaschinenbespannung od. dgl., bestehend aus mindestens drei Lagen von Schußfäden, die durch eine Schar von Kettfäden abgebunden sind, wobei das Einbinden der mittleren Schußlage(n) mit dem selben Kettfadensystem erfolgt, das auch die obere und untere Schußlage abbindet

Es wurden bereits verschiedene Gewebe dieser Art bekannt, z.B. aus der AT-PS 393 521. In den Zeichnungen erscheint ein etwa gerader Verlauf von Fäden, wobei das Material dieser Fäden so gewählt wird, daß sich diese während des Web- und Thermofixiervorganges möglichst wenig verformen und steif verhalten.

Es wurde nun überraschend gefunden, daß eine wesentliche Verbesserung von mehrlagigen Geweben gemäß dem Oberbegriff des einzigen Anspruchs erreicht werden kann, wenn erfindungsgemäß die Schußfäden zumindest einer Mittellage aus einem Material bestehen, das einen Thermoschrumpf von mindestens 10 % bei 180° C aufweist.

Die Erfindung ermöglich durch die "gerade" Lage zumindest einer mittleren Schußlage eine Verbesserung sämtlicher mehrlagiger Konstruktionen dieser Art in Bezug auf ihren Einsatz in der Papiermaschine. Durch die gestreckte Lage der Monofile der mittleren Schußlage trägt diese zu einer höheren Gesamtentwässerungsleistung des mehrlagigen Gewebes bei; eine "gekrümmte Lage" der Schußmonofile führt zu einer partiellen Verengung der Entwässerungskanäle und somit zu einer Verringerung der Durchlässigkeit. Um eine höhere Durchlässigkeit zu erreichen war es bisher notwendig, entweder die Schußzahl oder die Monofildurchmesser zu reduzieren. Aus diesen Maßnahmen resultierten oft Einbußen hinsichtlich Abriebvolumen, Tragepunktzahl, Stabilität, usw.. Es ergibt sich demnach eine höhere Durchlässigkeit trotz Konstanthaltung der grundlegenden Gewebeparameter (Kettzahl, Schußzahl, Durchmesser der Monofile,...)

Bisher wurden für die mittlere Schußlage Materialien eingesetzt, die im wesentlichen den Materialien der oberen bzw. der unteren Lage ähnlich waren. Die physikalischen Werte für den Thermoschrumpf bei 180° C lagen in einem Bereich um ca. 2 %.

Durch den Einsatz eines Materials, das bei 180° C einen Thermoschrumpf von mindestens 10 % aufweist, wird der gerade Verlauf der mittleren Schußlage(n) erzwungen und es ergeben sich ohne Veränderung anderer Parameter innerhalb der Gewebekonstruktion zahlreiche Verbesserungen.

Durch den höheren Schrumpfwert der Schußmonofile der mittleren Lage ergibt sich beim Thermofixiervorgang des mehrlagigen Gewebes ein insgesamt höherer Schrumpf als beim Einsatz von Materialtypen mit den bisher üblichen physikalischen Parametern. Die verbesserte Stabilität ist dadurch begründet, daß die Kettmonofile (Längsfäden) näher beieinander liegen und sich gegenseitig abstützen. Weiters liegen die Monofile dieser mittleren Lage wesentlich gestreckter im Verband und sind steifer, was ebenfalls die Stabilität erhöht.

Überdies ergibt sich durch den höheren Schrumpf des für die mittlere Lage verwendeten Schußmonofiles für die untere Schußlage eine stärkere Krümmung des Fadens und somit ein größerer laufseitiger Schußüberstand. Der laufseitige Schußüberstand, welcher den Niveauunterschied zwischen dem laufseitigen Schußfadenknöchel und dem Knöchel des Kettmonofiles angibt, ist ein Maß für die zu erwartende Laufzeit beim Einsatz des Gewebes in der Papiermaschine od. dgl.. Wenn die grundlegenden Gewebeparameter konstant sind, kann dieser Wert auch als Vergleichswert zwischen zwei Geweben der gleichen Konstruktion herangezogen werden. In diesem Fall ist ein Gewebe mit einem höheren laufseitigem Schußüberstand bei einer anzustrebenden längeren Laufzeit vorzuziehen.

Nachstehend ist die Erfindung an Hand eines in der Zeichnung dargestellten Ausführungsbeispieles der Erfindung näher erläutert, ohne auf dieses Ausführungsbeispiel beschränkt zu sein. Dabei ist in Fig. 1 ein Schnitt eines erfindungsgemäßen Gewebes dargestellt und Fig. 2 zeigt den Schnitt eines bekannten Gewebes.

Gemäß den Zeichnungen besteht ein Gewebe zum Einsatz als Papiermaschinenbespannung aus einer oberen Schußfadenlage 1, einer mittleren Schußfadenlage 2 und einer unteren Schußfadenlage 3. Alle drei Schußfadenlagen 1, 2, und 3 werden durch eine Schar von Kettfäden 4 abgebunden.

Aus Fig.1 ist ersichtlich, daß die mittlere Schußlage 2 annähernd gestreckt im Gewebeverband liegt, sie verläuft praktisch gerade, wogegen die mittlere Schußlage 2' des bekannten Gewebes nach Fig. 2 einen gekrümmten Verlauf aufweist.

Es ist weiters ersichtlich, daß der laufseitige Schußüberstand 5 beim erfindungsgemäßen Gewebe nach Fig. 1 größer ist als der laufseitige Schußüberstand 5' beim bekannten Gewebe nach Fig. 2.

Im Rahmen der Erfindung sind zahlreiche Abänderungen möglich. Insbesondere ist die Art der Bindung vielfältig variierbar. Für Gewebe mit mehr als einer mittleren Schußmonofil-Lage gilt, daß zumindest eine der mittleren Lagen annähernd gestreckt im Gewebeverband liegt.

## Patentansprüche

1. Gewebe zum Einsatz als Papiermaschinenbespannung od. dgl., bestehend aus mindestens drei Lagen (1,2,3) von Schußfäden, die durch eine Schar von Kettfäden (4) abgebunden sind, wobei das Einbinden der mittleren Schußlage(n) (2) mit dem selben Kettfadensystem erfolgt, das auch die obere (1) und untere (3) Schußlage abbindet, wobei die Schußfäden zumindest einer Mittellage (2) nach dem Thermofixiervorgang annähernd gestreckt im Gewebeverband liegen, dadurch gekennzeichnet, daß diese Schußfäden zumindest einer Mittellage (2) aus einem Material bestehen, das einen Thermoschrumpf von mindestens 10 % bei 180° C aufweist.

## Claims

1. Fabric for use as paper machine clothing, with at least three layers (1,2,3) of weft yarns interwoven with a plurality of warp yarns (4), the middle layer(s) (2) of weft yarns is (are) interwoven with the same warp yarns system as the top layer (1) of weft yarns and the bottom layer (3) of weft yarns, the weft yarns of at least one middle layer (2) lies after the heat fixing approximately stretched in the fabric, characterized in, that the weft yarns at least of one middle layer (2) are made up of a material having a heat shrinkage at 180°C of at least 10%.

## Revendications

1. Tissu utilisé comme entoilage pour une machine à papier ou l'équivalent, composé d'au moins trois couches (1, 2, 3) de fils de trame liées par un assemblage de fils de chaîne (4), le liage de la (des) couche(s) de trame médiane(s) (2) se faisant avec le même système de fils de chaîne qui lie les couches de trame supérieure (1) et inférieure (3), les fils de trame d'au moins une couche médiane (2) se trouvant à l'état à peu près étiré dans le système structurel, après l'opération de thermofixage, caractérisé en ce que ces fils de trame d'au moins une couche médiane (2) se composent d'un matériau qui présente un retrait thermique d'au moins 10 % à 180 °C.
